# FASCICULE DE BREVET EUROPEEN

(11) **EP 0 776 391 B1**
(45) Date de publication et mention de la délivrance du brevet: **14.01.1998**
(21) Numéro de dépôt: 96914262.9
(22) Date de dépôt: 30.04.1996
(51) Int. Cl.: D04H 1/46

(54) **PROCEDE POUR LA FABRICATION D'UNE NAPPE TEXTILE NON TISSEE SANS MOTIF PAR JETS D'EAU SOUS PRESSION, ET INSTALLATION POUR LA MISE EN UVRE DE CE PROCEDE**
VERFAHREN ZUR HERSTELLUNG EINER MUSTERFREIEN VLIESSTOFFBAHN UNTER VERWENDUNG VON HOCHDRUCKWASSERSTRAHLUNG UND VORRICHTUNG DAFÜR
PROCESS FOR FABRICATING A PATTERN-FREE NON WOVEN TEXTILE LAP BY PRESSURE WATER JETS, AND PLANT FOR IMPLEMENTING SUCH PROCESS

(30) Priorité: 17.05.1995 FR 9506079
(43) Date de publication de la demande: 04.06.1997
(73) Titulaire: ICBT PERFOJET, 38330 Montbonnot (FR)
(72) Inventeur: NOELLE, Frédéric, F-38000 Grenoble (FR)
(74) Mandataire: Vuillermoz, Bruno
(86) Numéro de dépôt international: FR9600654
(87) Numéro de publication internationale: WO9636756

(56) Documents cités:
- WO-A-92/07984
- US-A- 3 485 706
- US-A- 5 414 914

## Description

### Domaine Technique

L'invention concerne un procédé perfectionné pour la fabrication d'une nappe textile non tissée légère sans motif, par la technique connue sous le nom de "jets d'eau" sous pression ; l'invention concerne également une installation pour la mise en oeuvre de ce procédé.

### Techniques antérieures

Dans les documents US-A-3 214 819, 3 508 308 et 4 190 695, on a décrit un procédé pour la fabrication de nappes textiles non tissées dans lequel la cohésion et l'entrelacement des fibres élémentaires entre elles sont obtenues, non plus par voie mécanique, mais par une pluralité de jets d'eau sous haute pression traversant un voile ou une nappe en déplacement sur un support perforé.

A l'instar des aiguilles, les jets d'eau à une pression habituelle d'au moins 30 bars parfois 100 bars et plus, provoquent l'entremêlement des fibres élémentaires entre elles, ce qui donne la cohésion à la nappe non tissée obtenue. Ces nappes non tissées sont connues dans la littérature sous le terme américain "nappe spunlace" ou de "spunlace". Il n'est donc pas utile de décrire ici en détail cette technique d'entrelacement hydraulique.

Pour l'essentiel, cette technique consiste à réaliser tout d'abord une nappe de base formée de fibres élémentaires, puis à emmêler les fibres de cette nappe en mouvement sur une toile sans fin perforée, au moyen d'une rampe de jets contigus d'eau sous haute pression (50 à 200 bars).

Ainsi, l'eau issue des injecteurs traverse la nappe puis rebondit sur la toile. De la sorte, la combinaison des jets incidents et réfléchis crée des turbulences qui déplacent et arrangent les fibres élémentaires. Le plus généralement, pour obtenir une bonne efficacité d'emmêlement, la toile sans fin est une toile métallique ou en polyester présentant des porosités comprises entre 15 et 25 %

Dans le document FR-A-2 488 920, on a suggéré de remplacer la toile sans fin perforée support de la nappe de base par une pluralité de rouleaux rotatifs lisses, pleins pour être imperméables à l'eau, par exemple en acier inoxydable. Cette solution présente toutefois l'inconvénient de limiter les vitesses des jets d'eau et par là même l'énergie d'emmêlement, car il devient difficile d'évacuer valablement l'eau issue des injecteurs. Par ailleurs, cette technique se traduit par l'apparition de nombreux défauts de surface sur la nappe formée.

Dans le document US-A-3 485 706, on a proposé de remplacer la toile par un tambour rotatif perforé d'une pluralité d'orifices dont les dimensions sont de l'ordre du millimètre, régulièrement ordonnés selon un motif approprié, en parallèle ou en quinconce. Ce procédé permet ainsi d'obtenir des nappes présentant à coeur un motif correspondant au motif du tambour. Toutefois, le fait que les trous soient disposés de façon ordonnée conduit à un défaut bien connu sous le nom de "shadow marking", qui se traduit par l'apparition de lignes préférentielles sur la nappe finie. Pour limiter ce défaut de "shadow marking", il est alors nécessaire de diminuer la pression des jets, ce qui limite alors considérablement l'efficacité du procédé et réduit les performances mécaniques du produit. En revanche, si l'on maintient la pression, on détériore rapidement la nappe.

L'invention pallie ces inconvénients.

### Description sommaire de l'Invention

Elle vise un procédé du type en question pour la fabrication d'une nappe non tissée sans motif par jets d'eau sous pression, dans lequel :
. on fait avancer une nappe de base formée de fibres élémentaires sur un tambour rotatif perforé, à l'intérieur duquel on applique un vide partiel, ledit tambour présentant en surface une pluralité de micro-orifices ;
. puis, on dirige sur ce tambour rotatif portant la nappe une rampe de jets d'eau sous haute pression,
se caractérise en ce que l'on utilise un tambour rotatif dont les micro-orifices sont distribués de manière aléatoire.

En d'autres termes, l'invention consiste à utiliser un tambour rotatif, support de la nappe, présentant une multitude de micro-orifices distribués de manière aléatoire et non plus ordonnée. Par "de manière aléatoire", il faut entendre une disposition des orifices faite au hasard sur toute la surface du tambour. En d'autres termes, il n'y a pas d'ordonnancement particulier des micro-orifices et ce quelle que soit la direction choisie sur la surface du tambour. Toutefois, pour des raisons d'efficacité dans le liage hydraulique et de solidité mécanique du tambour, l'intervalle entre les bords d'orifices contigus doit être d'au moins 0,3 millimètre et, en pratique, d'au plus deux millimètres.

Si dans une première forme de réalisation, les dimensions des orifices sont identiques, on peut également faire appel à des orifices dont les dimensions varient de manière aléatoire dans la fourchette définie ci-après. De même, si le plus généralement la coupe de ces orifices est cylindrique, elle peut également être de forme tronconique ou parabolique, voire même en forme de trompette.

On ne pouvait pas prévoir que le simple arrangement de manière aléatoire des micro-orifices du tambour rotatif permette, d'une part, comme on le verra dans les exemples comparatifs ci-après, d'améliorer substantiellement (de l'ordre de 30 % et plus) les propriétés mécaniques des nappes obtenues, et d'autre part, d'augmenter la pression des jets d'eau, également de l'ordre de 30 % et plus. En effet, lorsque le tambour rotatif comporte des micro-orifices ordonnés régulièrement, cette augmentation de pression n'est pas possible, car elle conduirait inévitablement à une destruction de la nappe.

Le fait que les micro-orifices soient disposés de manière aléatoire, optimise le rebond des jets d'eau dans toutes les directions et évite l'apparition du "shadow-marking". En outre, on peut augmenter l'efficacité du liage, donc l'enchevêtrement des fibres, tout en autorisant l'utilisation de pressions plus élevées, donc des vitesses d'impact des jets sur la nappe plus importantes.

En pratique, la dépression (vide) qui règne à l'intérieur du tambour est comprise entre 100 et 1000 mm de colonne d'eau, de préférence au voisinage de 500 mm de colonne d'eau et le diamètre de ce tambour rotatif est compris entre 300 et 1000 millimètres, avantageusement au voisinage de 500.

Préférentiellement, le diamètre des micro-orifices est compris entre un dizième (0,1) et un demi (0,5) millimètre.

Avantageusement, la porosité (rapport entre les surfaces pleines et les surfaces vides) du tambour rotatif caractéristique, est comprise entre (un) 1 et (quinze) 15 %, de préférence au voisinage de (trois) 3 à (douze) 12 %, pour permettre une bonne évacuation de l'eau, tout en restant compatible avec le liage hydraulique recherché.

Dans une forme de réalisation préférée, la nappe de base est préalablement comprimée, puis pré-mouillée sur une toile perforée sans fin avant d'être emmêlée par la rampe de jets d'eau sous haute pression, comme cela est décrit dans la demande de brevet FR 95.01473 déposée par le Demandeur le 3 Février 1995.

L'invention concerne également une installation pour la fabrication d'une nappe textile non tissée sans motif par jets d'eau sous pression, qui comprend :
. un convoyeur support poreux sans fin destiné à recevoir une nappe fibreuse de base formée de fibres élémentaires ;
. des moyens d'entraînement du support poreux ;
. un tambour cylindrique rotatif perforé présentant en surface une pluralité de micro-orifices, comprenant des moyens d'entraînement en synchronisme avec la vitesse d'avancée du support poreux, disposé tangentiellement par une de ses génératrices au support poreux ;
. un tambour cylindrique fixe creux coaxial au tambour cylindrique rotatif, relié à une source à vide et présentant sur l'une de ses génératrices une première fente destinée à être positionnée au voisinage du point de tangence du tambour rotatif avec le support poreux ;
. une première rampe de jets d'eau disposée de l'autre côté du support poreux par rapport au tambour rotatif, et en alignement avec la fente de manière à former un rideau d'eau de mouillage ;
. au moins une seconde rampe de jets d'eau disposée au voisinage du tambour rotatif en regard d'une seconde fente disposée sur une génératrice du tambour fixe, pour entremêler les fibres élémentaires ;
. des moyens de réception de la nappe comprimée mouillée entremêlée obtenue,
caractérisée en ce que les micro-orifices du tambour rotatif sont distribués de manière aléatoire à la surface dudit tambour.

En pratique, le tambour rotatif perforé de manière aléatoire est réalisé par la technique de sérigraphie par dépôt électrolytique de nickel ou d'un autre métal sur une matrice conductrice. De manière connue, un logiciel approprié permet d'obtenir une distribution aléatoire des micro-orifices sur un film photographique. Ce film est ensuite posé sur une matrice ayant très exactement le diamètre intérieur du tambour à réaliser. Cette matrice est préalablement enduite d'une couche photosensible. Après insolation de la couche photosensible, la matrice est immergée dans un bain d'électrolyse. Après huit heures environ, le dépôt a atteint son épaisseur optimale. Le cylindre est ensuite démoulé.

Dans une variante, le logiciel est directement associé à un laser de gravure.

La manière dont l'invention peut être réalisée et les avantages qui en découlent, ressortiront mieux des exemples de réalisation qui suivent à l'appui de la figure unique annexée.

### Brève description des figures

La figure 1 est une représentation schématique d'une installation conforme à l'invention.

La figure 2 est une représentation photographique d'une partie du tambour caractéristique de l'invention, c'est-à-dire dans lequel les micro-orifices sont disposés de manière aléatoire.

La figure 3 est une représentation photographique vue de dessus d'une nappe non tissée obtenue par le procédé de l'invention.

La figure 4 est une représentation photographique, à la même échelle qu'à la figure 2, d'une partie d'un tambour dans lequel les micro-orifices sont distribués de manière ordonnée et en quinconce, d'usage courant pour cette application.

La figure 5 est une représentation photographique vue de dessus d'une partie de la nappe non tissée obtenue par la mise en oeuvre de ce tambour selon la figure 4.

### Manière de réaliser l'Invention

L'installation conforme à l'invention comprend un convoyeur (1) poreux sans fin, formé par une toile en monofilaments de polyester présentant une porosité voisine de 50 %, c'est-à-dire ayant un rapport entre les surfaces pleines et les surfaces vides voisin de la moitié. Cette toile (1) sans fin est entraînée en mouvement par un rouleau entraîneur (2), actionné par exemple par un moteur asynchro, et passe sur des rouleaux (3,4,5) de renvoi. De manière dassique, la mise sous tension de la toile (1) est effectuée par un vérin tendeur non représenté.

Sur cette toile (1) en mouvement, on dépose une nappe de base référencée (10) issue d'une carde ou d'un nappeur classiques non représenté. Cette nappe (10), avance dans le sens indiqué par la flèche (F1).

L'installation comprend également un tambour cylindrique rotatif perforé (20) disposé au voisinage immédiat et au contact de la toile (1) sur la portion descendante, disposée entre le rouleau entraîneur (2) et le rouleau guide (3). Ce tambour rotatif perforé (20) est entraîné en rotation par un moteur asynchrone non représenté, à la même vitesse périphérique linéaire que la vitesse de déplacement de la toile (1). Ce tambour (20) rotatif en nickel de 0,4 mm d'épaisseur et 500 mm de diamètre présente en surface une pluralité de micro-orifices (21) distribués de manière aléatoire, réalisés par la technique connue de sérigraphie et dépôt électrolytique décrite ci-dessus et représentée à la figure 2.

Chaque micro-orifice (21) a un diamètre moyen de 0,40 millimètre, une coupe légèrement tronconique et un espacement de bord à bord de 0,8 millimètre. La porosité du tambour (20) est ainsi de dix pour cent (10 %) environ.

Comme on le voit sur la figure 1, le tambour rotatif perforé (20) est au contact de la toile (1), qui défile, sur une portion d'arc de cercle. En d'autres termes, il y a un contact étroit entre le tambour rotatif perforé (20) et le support poreux (1) sur une portion d'arc de cercle désignée par la référence (A) de 10 à 20° par exemple. Ce contact étroit assure une compression progressive de la nappe (10).

Ce tambour cylindrique perforé rotatif (20), dont le diamètre est de 500 mm, présente à l'intérieur un second tambour cylindrique fixe creux coaxial (25) relié à une source à vide non représentée, de manière à former caisse aspirante. La dépression à l'intérieur du tambour (25) est d'environ 500 millimètres de colonne d'eau.

L'installation comprend également une première rampe (30) de jets d'eau, disposée à gauche de la toile (1) par rapport à la zone (A), de manière à former un rideau d'eau (31) dirigé orthogonalement à (A). L'eau sort de la rampe (30) sous une pression de 5 bars.

Le tambour creux fixe (25) formant caisse aspirante, présente dans l'alignement du rideau d'eau (31), une fente (32) de vingt millimètres de largeur disposée sur toute la génératrice du cylindre (25), de manière à aspirer l'eau en excès issue du rideau d'eau (31).

Il s'ensuit que la nappe (10) qui avance sur le support poreux (1) est progressivement comprimée par pincement entre le support (1) poreux et le tambour perforé rotatif (20), qui avancent tous deux à la même vitesse linéaire, puis est mouillée par le rideau d'eau (31) et l'excès d'eau non retenu par la nappe de base comprimée, est aspiré dans le caisson central (25). La nappe comprimée mouillée obtenue (40) est maintenue sur la périphérie du rouleau rotatif perforé (20) grâce à la dépression dans (25).

Cette nappe (40) qui avance dans le sens de la flèche F2 est ensuite soumise à l'action de trois rampes d'injecteurs, respectivement (41,42,43), dirigeant sur cette nappe (40) une pluralité de jets d'eau contigus à une pression de 40 bars. En regard de chacune des rampes de jets haute pression (41,42,43), le cylindre central fixe creux (25) présente des fentes (45,46,47) analogues à (32) et disposées également sur des génératrices, pour aspirer et éliminer l'eau d'entremêlage.

Selon l'invention, les jets d'eau sous forte pression (41,42,43) coopérent avec les micro-orifices (21) répartis de manière aléatoire à la surface du tambour rotatif (20) pour emmêler et enchevêtrer les fibres élémentaires de la nappe.

La nappe emmêlée spunlace obtenue (50) est détachée du cylindre rotatif (20) en passant sur un rouleau de détour (51), puis de là est acheminée en (52) vers la suite de l'installation.

La référence 60 (figure 3) désigne la nappe finale obtenue exempte de motif.

### Exemple 1

La nappe de base (10) est une nappe de 50 g/m2, en fibres de viscose de 38 mm de longueur et de 1,7 dtex. Cette nappe compactée et pré-mouillée avance à la vitesse linéaire de 50 mètres par minute. La surface du rouleau rotatif perforé (20), illustrée à la figure 2, présente en moyenne environ quatre vingt trous par centimètre carré distribués selon l'invention de manière totalement aléatoire (porosité voisine de 10 %).

La nappe (50) obtenue, illustrée à la figure 3, présente les caractéristiques suivantes mesurées selon la norme EDANA 20.2.89.
- sens long (SL) : 53 Newtons/50 mm,
- sens travers (ST) : 46 Newtons/50 mm.

### Exemple 2

On répète l'exemple 1 en remplaçant le tambour rotatif perforé à distribution aléatoire par un tambour rotatif selon l'état antérieur comportant des micro-orifices (22) de mêmes dimensions (0,4 millimètre), mais distribués en quinconce de manière régulière (selon les enseignements du document US-A-3 485 706 visé dans le préambule), avec une densité de micro-orifices de quatre-vingt (80) trous par centimètre carré (voir figure 4). La nappe obtenue (60), montrée à la figure 5, présente les caractéristiques mécaniques suivantes :
- SL : 29 N/50 mm,
- ST : 27 N/50 mm.

En outre, cette nappe (60) présente des défauts d'aspect rédhibitoires et un effet de "shadow marking" (61) accentué (voir figure 5), de sorte qu'elle est impropre à tous usages.

### Exemple 3

On répète l'exemple 1 (distribution aléatoire), mais en remplaçant la nappe de viscose par une nappe en fibres de polyester de 40 g/m2, formée de fibres élémentaires de 38 mm de longueur et de 1,7 dtex de titre.

La nappe (50) obtenue présente les caractéristiques suivantes :
- SL : 48 N/50 mm,
- ST : 21 N/50 mm.

En outre, cette nappe ne présente aucun effet de "shadow marking".

Elle est donc bien adaptée aux usages courants.

### Exemple 4

On répète l'exemple 2 (distribution régulière) avec la même nappe en polyester qu'à l'exemple 3. On obtient les caractéristiques suivantes :
- SL : 25 N/50 mm,
- ST : 10 N/50 mm.

En outre, la nappe obtenue présente un aspect à la limite de l'acceptable, avec des effets "shadow marking" importants.

### Exemple 5

On répète l'exemple 3 (distribution aléatoire), mais en augmentant la pression des injecteurs à 70 bars. La nappe obtenue ne présente toujours pas d'effet de "shadow marking", mais au contraire un aspect de surface très régulier. Cette nappe répond aux caractéristiques mécaniques suivantes :
- SL : 59 N/50 mm,
- ST : 27 N/50 mm.

Le procédé de l'invention, qui consiste à distribuer de manière aléatoire les micro-orifices à la surface du tambour rotatif, supprime de manière inattendue le défaut rédhibitoire de "shadow marking", ce qui permet d'augmenter la pression des jets d'eau des injecteurs, et par là l'efficacité de l'emmêlement. Par ailleurs, ce procédé augmente de trente pour cent (30 %) et plus les caractéristiques mécaniques des nappes obtenues.

Il n'était pas prévisible qu'une disposition aussi simple permette une telle amélioration à la fois des propriétés mécaniques et la suppression du défaut rédhibitoire de "shadow marking", avec une efficacité de liage non obtenue jusqu'alors. En d'autres termes, cet arrangement aléatoire permet de passer de manière inattendue de l'insuccès au succès.

## Revendications

1. Procédé pour la fabrication d'une nappe non tissée (50) sans motif par jets d'eau sous pression, dans lequel :
. on fait avancer une nappe de base (10) formée de fibres élémentaires sur un tambour rotatif perforé (20), à l'intérieur duquel on applique un vide partiel, ledit tambour présentant en surface une pluralité de micro-orifices ;
. puis, on dirige sur ce tambour rotatif (20) portant la nappe une rampe de jets d'eau sous haute pression (41,42,43),
caractérisé en ce que l'on utilise un tambour rotatif (20) dont les micro-orifices (21) sont distribués de manière aléatoire.

2. Procédé selon la revendication 1, caractérisé en ce que la dépression qui règne à l'intérieur du tambour (20) est comprise entre 100 et 1000 millimètres de colonne d'eau.

3. Procédé selon l'une des revendications 1 et 2, caractérisé en ce que la porosité du tambour rotatif (20) à micro-orifices distribués de manière aléatoire, est comprise entre un et quinze pour cent (1 et 15 %).

4. Procédé selon la revendication 3, caractérisé en ce que la porosité du tambour rotatif (20) est comprise entre trois et douze pour cent (3 et 12 %).

5. Installation pour la fabrication d'une nappe non tissée sans motif par jets d'eau sous pression, qui comprend :
. un convoyeur support poreux sans fin (1) destiné à recevoir une nappe fibreuse de base (10) formée de fibres élémentaires ;
. des moyens d'entraînement (2-5) du support poreux (1) ;
. un tambour cylindrique rotatif perforé (20) présentant en surface une pluralité de micro-orifices, comprenant des moyens d'entraînement en synchronisme avec la vitesse d'avancée du support poreux (1), disposé tangentiellement par une de ses génératrices au support poreux (1) ;
. un tambour cylindrique fixe creux coaxial (25) au tambour cylindrique rotatif (20), relié à une source à vide et présentant sur l'une de ses génératrices une première fente (32) destinée à être positionnée au voisinage du point de tangence du tambour rotatif (20) avec le support poreux (1) ;
. une première rampe de jets d'eau disposée de l'autre côté du support poreux (1) par rapport au tambour rotatif (20), et en alignement avec la fente (32), de manière à former un rideau d'eau (31) de mouillage ;
. au moins une seconde rampe de jets d'eau (41,42,43) disposée au voisinage du tambour rotatif (20) en regard d'une seconde fente (47) disposée sur une génératrice du tambour fixe (25), pour entremêler les fibres élémentaires ;
. des moyens de réception de la nappe comprimée mouillée entremêlée obtenue,
caractérisée en ce que les micro-orifices (21) du tambour rotatif (20) sont distribués de manière aléatoire à la surface dudit tambour.

6. Installation selon la revendication 5, caractérisée en ce que l'intervalle entre les bords des micro-orifices (21) contigus est compris entre 0,3 et deux millimètres.

7. Installation selon l'une des revendications 5 et 6, caractérisée en ce que le diamètre des micro-orifices (21) est compris entre un dizième (0,1) et un demi (0,5) millimètre.

8. Installation selon la revendication 7, caractérisée en ce que les dimensions des micro-orifices (21) sont distribués de manière aléatoire.

## Patentansprüche

1. Verfahren zum Herstellen eines nicht-gewebten und undessinierten Tuches (50) mittels Druckwasserstrahlen, bei dem:
- eine aus elementaren Fasern gebildete Ausgangsbahn (10) auf einer drehbaren und perforierten Trommel (20) vorwärtsbewegt wird, an deren Innenraum ein mittleres Vakuum angelegt wird, wobei die Trommel an ihrer Oberfläche eine Vielzahl von Mikroöffnungen aufweist;
- und danach auf die die Bahn tragende drehbare Trommel (20) ein Hochdruckwasserstrahl-Balken (41, 42, 43) gerichtet wird,
dadurch gekennzeichnet, daß eine drehbare Trommel (20) verwendet wird, bei der die Mikroöffnungen (21) nach dem Zufallsprinzip verteilt sind.

2. Verfahren nach Anspruch 1, dadurch gekennzeichnet, daß der im Innenraum der Trommel (20) herrschende Unterdruck zwischen 100 und 1.000 mm Wassersäule liegt.

3. Verfahren nach einem der Ansprüche 1 oder 2, dadurch gekennzeichnet, daß die Porosität der mit den nach dem Zufallsprinzip verteilten Mikroöffnungen versehenen drehbaren Trommel (20) zwischen einem und fünfzehn Prozent (1 und 15%) liegt.

4. Verfahren nach Anspruch 3, dadurch gekennzeichnet, daß die Porosität der drehbaren Trommel (20) zwischen drei und zwölf Prozent ( 3 und 12%) liegt.

5. Vorrichtung zum Herstellen eines nicht-gewebten und undessinierten Tuches mittels Druckwasserstrahlen, die umfaßt:
- einen endlosen, porösen und zugleich eine Auflage bildenden Förderer (1), auf den eine aus elementaren Fasern gebildete Ausgangs-Faserbahn aufbringbar ist;
- Antriebsmittel (2 - 5) der porösen Auflage (1);
- eine zylindrische und drehbare Trommel (20), die auf ihrer Oberfläche eine Vielzahl von Mikroöffnungen aufweist, und die mit Antriebsmitteln für eine zur Bewegungsgeschwindigkeit der porösen Auflage synchrone Bewegung versehen ist, und die mit einer ihrer Erzeugenden tangential zur porösen Auflage angeordnet ist;
- eine zylindrische, feste und hohle Trommel (25), die koxial zur zylindrischen und drehbaren Trommel (20) angeordnet und an eine Vakuumquelle angeschlossen ist und auf einer ihrer Erzeugenden einen ersten Spalt (32) aufweist, der im Bereich des Berührungspunktes der drehbaren Trommel (20) mit dem porösen Träger (1) positionierbar ist;
- einen ersten Druckwasserstrahl-Balken, der auf der gegenüberliegenden Seite der porösen Auflage (1) relativ zur drehbaren Trommel (20) und in Flucht mit dem Spalt (32) angeordnet ist, derart, daß ein Befeuchtungs-Wasservorhang (31) gebildet wird;
- mindestens einen zweiten Druckwasserstrahl-Balken (41, 42, 43), der im Bereich der drehbaren Trommel (20) angeordnet ist und zwar gegenüber einem zweiten Spalt (47), der auf einer Erzeugenden der festen Trommel (25) angeordnet ist, um die elementaren Fasern zu verwirren;
- Mittel zur Aufnahme des auf diese Weise erzeugten gepreßten und feuchten Wirrfaservlieses,
dadurch gekennzeichnet, daß die Mikroöffnungen (21) der drehbaren Trommel (20) nach dem Zufallsprinzip auf der Oberfläche der Trommel verteilt sind.

6. Vorrichtung nach Anspruch 5, dadurch gekennzeichnet, daß die Abstände zwischen den Rändern der benachbarten Mikroöffnungen (21) zwischen 0,3 und zwei Millimetern liegt.

7. Vorrichtung nach einem der Ansprüche 5 oder 6, dadurch gekennzeichnet, daß der Durchmesser der Mikroöffnungen (21) zwischen einem Zehntel (0,1) und einem halben (0,5) Millimetern liegt.

8. Vorrichtung nach Anspruch 7, dadurch gekennzeichnet, daß die Abmessungen der Mikroöffnungen nach dem Zufallsprinzip verteilt sind.

## Claims

1. Process for the manufacture of unpatterned non-woven cloth (50) using pressured water jets, comprising :
- passing a base cloth (10) made from elementary fibers over a perforated rotating drum (20), a partial vaccum being applied within said drum, the surface of said drum being provided with a large number of micro-holes ;
- then directing a row of pressured water jets (41, 42, 43) on said rotating drum (20) bearing said cloth, characterized in that using a rotating drum (20) the micro-holes of which being distributed in a random manner.

2. The process according to claim 1, characterized in that the pressure in the interior of the drum (20) is in the range of a 100 - 1000 mm water column.

3. The process according to 1, characterized in that the porosity of the rotating drum (20) with randomly-distributed micro-holes is in the range of one to fifteen per cent (1 - 15 %).

4. The process according to claim 1, characterized in that the porosity of the rotating drum is in the range of three to twelve per cent (3 to 12 %).

5. A device for the manufacture of unpatterned non-woven textile cloth using pressure water jets, including :
- a porous, continuous conveyor belt (1) adapted to receive a fibrous base cloth (10) produced from elementary fibers :
- movement means (2-5) for driving said porous belt (1),
- a rotating, cylindrical, perforated drum (20), the surface of said drum being provided with a large number of micro-holes, comprising :
- movement means synchronized with the speed of movement of said porous conveyor (1) belt, said drum being arranged tangentially by one of its generatrix to said porous belt (1) ;
- a hollow cylindrical drum (25) affixed inside said rotating drum (20) and linked to a vacuum source ; said hollow drum being provided with a first slot (32) configured to be placed adjacent to the meeting point of said rotating drum (20) and said porous conveyor belt (1);
- a first row of water jets placed on the other side of the porous conveyor belt (1) relative to said rotating drum (20) and in alignment with said first slot (32) in such a manner as to form a moisturizing water curtain (31) ;
- at least, one second row of water jets (41,42,43) placed adjacent to said rotating drum (20) opposite at least one second slot (47) located on the generatrix of the affixed drum (25) for intangle the fibers ;
- means for receiving the moist, compressed cloth thus produced ;
- characterized in that the micro-holes (21) of said rotating drum (20) are distributed on the surface of the drum in a random manner.

6. The device according to claim 5, characterized in that the space between the edges of neighboring micro-holes (21) is in the range of zero point three (0.3) to two (2) millimeters.

7. The device according to 5 and 6, characterized in that the diameter of the micro-holes (21) is in the range of one-tenth (0.1) to one-half (0.5) of a millimeter.

8. The device according to claim 7 characterized in that the dimensions of the micro-holes (21) are distributed in a random manner.
